# EUROPÄISCHE PATENTANMELDUNG

(11) **EP 4 759 424 A1**
(43) Veröffentlichungstag der Anmeldung: **17.06.2026**
(21) Anmeldenummer: 25222180.9
(22) Anmeldetag: 10.12.2025
(51) Int. Cl.: B04B 1/08, B04B 1/20, B04B 7/08

(54) **ZENTRIFUGALER SEPARATOR MIT EINER ZENTRIFUGENTROMMEL MIT METALLISCHER KORROSIONSSCHUTZSCHICHT, SOWIE ZENTRIFUGENTROMMEL UND VERFAHREN ZU DEREN BEREITSTELLUNG**

(30) Priorität: 12.12.2024 DE 102024137417
(71) Anmelder: GEA Westfalia Separator Group GmbH, 59302 Oelde (DE)
(72) Erfinder: THUMANN, Alexander, 59555 Lippstadt (DE); BRINKERS, Werner, 59302 Oelde (DE)
(74) Vertreter: Specht, Peter

(57) **Zusammenfassung**

Ein zentrifugaler Separator (1) umfassend eine rotierbar gelagerte Zentrifugentrommel (5) mit zumindest einem Trommelbauteil umfassend eine metallische Trommelwandung (14), wobei das Trommelbauteil zumindest bereichsweise einen Zentrifugeninnenraum (17) begrenzt, dadurch gekennzeichnet, dass die Trommelwandung (14) mit einer metallischen Korrosionsschutzschicht (13) beschichtet ist, welche stoffschlüssig mit der Trommelwandung (14) verbunden ist; wobei der gesamte Zentrifugeninnenraum (17) durch die Korrosionsschutzschicht (13) begrenzt wird, wobei der Zentrifugeninnenraum (17) vollständig und lückenlos durch die Korrosionsschutzschicht begrenzt wird und wobei die Korrosionsschutzschicht porenfrei ausgebildet ist, sowie eine Zentrifugentrommel und ein Verfahren zur Bereitstellung einer Zentrifugentrommel.

## Beschreibung

Die vorliegende Erfindung betrifft Separator mit korrosionsfester Zentrifugentrommel, sowie eine Zentrifugentrommel und ein Verfahren zu deren Bereitstellung.

Zentrifugentrommeln werden vielfach aus geschmiedeten Stahlbauteilen gefertigt. Dabei umfasst eine Zentrifugentrommel oftmals zumindest ein Trommelunterteil und einen Trommeldeckel.

Seit vielen Jahren stellt die Anmelderin als Sonderprodukt eine korrosionsfeste Zentrifugentrommel bereit, welche z.B. als Trommel eines Vollmantelseparators ausgebildet ist und welche innenseitig mit einem Blech aus einem korrosionsfesteren Material im Vergleich zum Grundmaterial der Trommelwandung versehen ist.

Das besagte Blech wird innenseitig in den Zentrifugenraum angeordnet und durch mehrere Umformschritte an die Innenkontur der Zentrifugentrommel angepasst. Dabei muss besonderen Wert auf absolute Dichtigkeit gelegt werden, sodass kein Produkt zwischen das Blech und die Trommelwandung gelangen kann. Weiterhin muss das Blech derart gleichmäßig aufgetragen werden, dass es zu keiner übermäßigen Unwucht-Ausbildung im herkömmlichen Zentrifugenbetrieb kommt.

Dieses innenverkleidete Zentrifugentrommel hat sich grundsätzlich bewährt, ist allerdings vergleichsweise aufwendig in der Fertigung.

Überdies ist die bisherige Auskleidung auf einfache Geometrien der Zentrifugentrommeln begrenzt. Beispielsweise gestaltet sich die Blechauskleidung im Bereich der Feststoffauslässe von Düsentrommeln oder Trommeln von selbstentleerenden Separatoren unter der Voraussetzung der Dichtigkeit dieser Bereiche als besonders herausfordernd.

Ausgehend davon ist es die Aufgabe der vorliegenden Erfindung eine Alternative zur Blechauskleidung bereitzustellen, welche auf eine größere Bandbreite von Zentrifugentrommeln anwendbar ist.

Die vorliegende Erfindung löst diese Aufgabe durch das Bereitstellen eines zentrifugalen Separators mit den Merkmalen des Anspruchs 1.

Ein erfindungsgemäßer zentrifugaler Separator umfasst eine rotierbar gelagerte Zentrifugentrommel mit zumindest einem Trommelbauteil umfassend eine metallische Trommelwandung. Das Trommelbauteil begrenzt zumindest bereichsweise einen Zentrifugeninnenraum. Dabei ist die Trommelwandung mit einer metallischen Korrosionsschutzschicht beschichtet, welche stoffschlüssig mit der Trommelwandung verbunden ist. Ein solcher zentrifugaler Separator kann als Kammerseparator, Düsenseparator, selbstentleerender Separator, Vollmantelseparator oder auch als Dekanter ausgeführt sein.

Durch die metallische Korrosionsschutzschicht bildet sich eine stoffschlüssige Verbindungszone zwischen dem Wandungsgrundmaterial der Trommelwandung und dem Material der Korrosionsschutzschicht aus.

Die Verbindungszone kann eine bevorzugte mittlere Dicke von weniger als 15 µm, vorzugsweise von etwa 5-10 µm, aufweisen. Insbesondere ist die mittlere Dicke dieser Zone geringer als die Dicke der aufgebrachten Korrosionsschutzschicht, so dass die Korrosionsschutzschicht die Trommelwandung vollständig und lückenlos bedeckt.

Die Korrosionsschutzschicht ist dabei erfindungsgemäß porenfrei ausgebildet. Insbesondere ist die Korrosionsschutzschicht auch lunkerfrei ausgebildet.

Durch die Art der vorgenannten stoffschlüssigen Verbindung ist ein Unterwandern oder Hinterkriechen der Beschichtung nicht möglich. Zugleich ist eine metallische Korrosionsschutzschicht z.B. aufgrund metallischer Duktilität und der molekularen Gitterstruktur eines Metalls besser geeignet zum Korrosionsschutz bei thermischer oder mechanisch-bedingter Ausdehnung der Trommelwandung als nichtmetallische Schutzbeschichtungen.

Weitere vorteilhafte Ausgestaltungen der Erfindung sind Gegenstand der Unteransprüche.

Das Trommelbauteil kann vorteilhaft als ein Trommelunterteil oder ein Trommeldeckel ausgebildet ist. Das Trommelbauteil kann bei Dekantern auch ein Trommelzylinder sein.

Besonders vorteilhaft erstreckt sich die Korrosionsschutzschicht zumindest entlang aller produktberührenden Bereiche des Trommelbauteils auf der metallischen Trommelwandung.

Erfindungsgemäß ist der gesamte Zentrifugeninnenraum durch die Korrosionsschutzschicht begrenzt.

Die mittlere Schichtdicke der Korrosionsschutzschicht kann mehr als 15 µm, vorzugsweise 20-4000 µm, besonders bevorzugt 25-1000 µm, betragen.

Es ist von Vorteil, wenn die Trommelwandung aus einem Stahl-Werkstoff gebildet ist und wenn die Korrosionsschutzschicht eine größere Korrosionsbeständigkeit, insbesondere eine Passivschicht mit einer größeren Korrosionsbeständigkeit, aufweist als die Trommelwandung bzw. das Wandungsgrundmaterial aus welchem die Trommelwandung gebildet ist.

Die metallische Beschichtung kann elementar oder als Metalllegierung auf Nickel- , Titan- und/oder Zirkonium-Basis ausgebildet sein. Dabei bilden die vorgenannten Komponenten den Hauptbestandteil der Metalllegierung.

Die metallische Beschichtung kann alternativ elementar oder als Metalllegierung auf Aluminium-, Kupfer-, Kobalt- und/oder Zinn-Basis ausgebildet sein. Diese Beschichtungssysteme sind allerdings etwas weniger bevorzugt als die vorgenannten Nickel-, Titan- und/oder Zirkoniumbeschichtungen aufgrund verringerter mechanischer Stabilität.

Zur Verbesserung der mechanischen Stabilität der Beschichtung kann diese Hartmetalle aufweisen, insbesondere eine Verbundphase der vorgenannten Metalle oder Metalllegierungen mit einer Carbid-Verbindung, als sogenannter Hartstoff.

Weiterhin bevorzugt kann die Mittenrauhigkeit Ra einer durch die Korrosionsschutzschicht gebildeten Trommelinnenfläche zwischen 0,1-20 µm, vorzugsweise zwischen 0,15-5 µm, betragen, so dass korrosive Produktrückstände nur in geringem Maß an der Trommelwandung anhaften.

Das Wandungsgrundmaterial der Trommelwandung kann vorteilhaft ein Stahl-Material, insbesondere ein Edelstahlmaterial, vorzugsweise ein 1.4501 oder ein 1.4418 oder ein 1.4462 Material sein.

Eine bevorzugte Form eines erfindungsgemäßen Separators ist ein Kammerseparator, ein Düsenseparator, ein selbstentleerender Separator, ein Vollmantelseparator oder auch ein Dekanter. Mit der bisherigen Variante einer metallischen Blechauskleidung war es nicht möglich eine Trommel mit komplexer Geometrie mediendicht mit einer korrosionsschützenden metallischen Innenfläche zu versehen.

Weiterhin erfindungsgemäß ist eine Zentrifugentrommel eines erfindungsgemäßen zentrifugalen Separators. Dabei handelt es sich vorzugsweise um eine Zentrifugentrommel mit einem Fassungsvermögen von mehr als 10 Liter, die vorzugsweise ausgelegt ist für den Dauerbetrieb mit mehr als 10.000 g (1g = 9,81 m/s²) im Bereich der Trommelwand. Derartige Zentrifugen unterliegen anderen mechanischen Beanspruchungen als beispielsweise eine Laborzentrifuge.

Weiterhin erfindungsgemäß ist ein Verfahren zur Bereitstellung einer Zentrifugentrommel eines erfindungsgemäßen zentrifugalen Separators umfassend zumindest die folgenden Schritte:
a. Bereitstellen eines oder mehrerer Trommelbauteile mit produktberührenden Oberflächen, welche im montierten Zustand einen Trommelinnenraum begrenzen, und
b. Auftrag eines Beschichtungsmaterials auf zumindest eine der produktberührenden Oberflächen unter Ausbildung einer Korrosionsschutzschicht durch ein Auftragschweißverfahren, oder durch ein Laserauftragschweißverfahren, insbesondere durch ein EHLA-Laserauftragschweißverfahren,
c. Montage der Trommelteile, z.B. des Trommelunterteils und des Trommeldeckels zu einer Zentrifugentrommel unter Bereitstellung des Trommelinnenraums.

Weitere erfindungsgemäße Ausgestaltungen des erfindungsgemäßen Verfahrens sind Gegenstand der Unteransprüche.

Die bevorzugte Schichtdicke kann im Rahmen des erfindungsgemäßen Verfahrens vorteilhaft durch Steuerung der Laserleistung, der Pulverzufuhrmenge, der Schweißgeschwindigkeit, der Flächenrate und/oder der Gasflussrate eines Trägergases eingestellt werden. Eine dünne und zugleich dichte Schichtdicke ist Ziel des Verfahrens. Unwuchten oder Ungleichverteilungen des der Beschichtung gilt es dabei zu vermeiden.

Es ist von Vorteil, wenn im Anschluss an den Auftrag in Schritt b) eine spanende Bearbeitung, ein Schleifen, ein Glätten und/oder Polieren der Trommelinnenfläche erfolgt, so dass auch dadurch der Verbleib von korrosivem Medium auf der Oberfläche vermieden wird.

Weiterhin ist es von Vorteil, wenn nach dem Auftrag in Schritt b) und ggf. nach dem Glätten und/oder Polieren eine Farbeindringprüfung als Dichtheitsprüfung der Korrosionsschutzschicht durchgeführt wird.

Nachfolgend wird die Erfindung anhand eines Ausführungsbeispiels unter Zuhilfenahme der beigefügten Figuren näher erläutert. Es zeigen:
- Fig. 1: schematische Darstellung einer Ausführungsvariante eines erfindungsgemäßen zentrifugalen Separators; und
- Fig. 2: Blockdiagramm eines Verfahrensschemas zur Ausführung eines erfindungsgemäßen Herstellungs-Verfahrens.

Zentrifugale Separatoren, wie z.B. Kammerseparatoren, Düsenseparatoren, selbstentleerende Zentrifugen, Vollmantelzentrifugen und Dekanter sind Maschinen, die in der Industrie oft extremen Belastungen durch Korrosion und chemischen Angriffen ausgesetzt sind.

Diese Maschinen finden beispielsweise Anwendung in Bereichen wie der Lebensmittelverarbeitung, Chemie, Pharmazie, Biotechnologie, Abwasserbehandlung, Marine oder auch in der Ölaufbereitung.

Aufgrund der hohen mechanischen Belastungen und der korrosiven Umgebungen werden oft Schutzschichten benötigt, um die Lebensdauer der Bauteile zu verlängern und die Wartungskosten zu senken. Diese wurden bislang vorwiegend auf Kunststoffbasis, z.B. mit Auskleidungen oder Lackierungen gelöst. Die Anhaftung dieser Verbindungen auf der metallischen Oberfläche von Separatoren ist dabei nicht optimal. Meist wird die Schicht lediglich durch Physisorptionseffekte auf der metallischen Oberfläche gehalten. Eine echte stoffschlüssige Verbindung entlang einer Substratwerkstoffoberfläche liegt nicht vor. Es kann zu einem Hinterkriechen dieser Schutzschichten kommen. Hier setzt die vorliegende Erfindung an.

Fig. 1 zeigt einen zentrifugalen Separator 1 mit einem Produktzulauf 2 und zwei Produktabläufen 3, 4 für zwei flüssige Phasen mit unterschiedlicher Dichte. Kernstück des zentrifugalen Separators 1 bildet eine rotierbar gelagerte Zentrifugentrommel 5. Die Rotation der Zentrifugentrommel 5 erfolgt in der dargestellten Variante um eine vertikale Rotationsachse Z. Diese wird über eine Antriebsspindel 6 mittels einem nicht dargestellten Motor in Rotation versetzt. Der Motor kann über einen Direktantrieb, ein Getriebeantrieb oder über einen Riementrieb mit der Antriebsspindel 6 verbunden sein.

Der Produktzulauf 2 umfasst ein Zulaufrohr, welches sich in einen Verteiler 11 erstreckt. Dieses ist koaxial zur Rotationsachse Z angeordnet.

Im Verteiler 11 breitet sich das Produkt in radialer Richtung aus und wird sodann in den Zentrifugeninnenraum bzw. Trommelinnenraum 17 überführt. Im Zentrifugeninnenraum 17 erfolgt eine Separation des Produktes im Zentrifugalfeld, vorzugsweise bei mehreren 1000 g, in eine leichte Flüssigphase und in eine schwere Flüssigphase. Die leichte Flüssigphase wird radial innen über einen Greifer 9 abgeführt und an den Produktablauf 3 weitergeleitet.

Zur Maximierung der Trennfläche weist der Separator 1 innerhalb des Zentrifugeninnenraums 17 einen oder mehrere Trennteller 7auf, die vorzugsweise ein konisches Tellerpaket bilden.

Die schwere Phase wird über einen Scheideteller 8 aus dem Zentrifugeninnenraum 17 abgeleitet. Sie wird über einen Greifer 10 aus der Zentrifugentrommel 5 abgeleitet und an den Produktablauf 4 weitergeleitet.

Der Zentrifugeninnenraum 17 wird durch zwei Trommelbauteile, einem Trommelunterteil 15 und einem Trommeloberteil 16 begrenzt, welche über eine Schnittstelle 18 dicht miteinander verbunden sind. Die Verbindung kann z.B. durch eine Verschraubung oder dergleichen erfolgen.

Die Trommelbauteile verfügen jeweils über eine Trommelwandung 14, welche zur mechanischen Stabilität für Beschleunigungen von mehr als 10.000 g im Bereich der Trommelwandung, entsprechend robust ausgebildet ist.

Die Trommelwandung 14 besteht dabei aus einem metallischen Wandungsgrundmaterial, beispielsweise aus Super-Duplex-Stahl - als Werkstoff 1.4501. Dieses Wandungsgrundmaterial weist bereits eine gewisse Korrosionsbeständigkeit auf, welche allerdings durch die Korrosionsschutzschicht weiter erhöht wird. Das Trommelbauteil, wahlweise das Trommelunterteil oder der Trommeldeckel kann dabei als ein geschmiedetes Trommelbauteil ausgebildet sein. Dieses weist hervorragende Eigenschaften für die im Anwendungsbereich hohen mechanischen Belastungen auf.

Alternativ kann die Trommelwandung 14 aus einem bereits korrosionsbeständigen Wandungsgrundmaterial, z.B. dem Material 1.4418, hergestellt sein. Im Bereich der Werkstoffe unterscheidet man zwischen korrosionsbeständigen und hochkorrosionsbeständigen metallischen Werkstoffen.

Erfindungsgemäß weist die Trommelwandung 14 bzw. das Wandungsgrundmaterial eine metallische Korrosionsschutzschicht 13 auf. Ein effektiver Korrosionsschutz des Wandungsgrundmaterials kann u.a. erreicht werden, indem ein metallisches Beschichtungsmaterial genutzt wird, welches eine Passivschicht an Sauerstoff ausbildet.

Die auf das Wandungsgrundmaterial aufgetragene Beschichtung besteht dabei besonders bevorzugt aus einem hochkorrosionsbeständigen metallischen Werkstoff oder zumindest aus einem Material mit höherer Korrosionsbeständigkeit als das Wandungsgrundmaterial der Trommelwandung 14.

Die Zusammensetzung der Beschichtung kann entsprechend den Anforderungen an den jeweiligen Trennprozess angepasst werden. Somit können Beschichtungswerkstoffe in unterschiedlichster Zusammensetzung aufgebracht werden.

In einer bevorzugten Ausführungsvarianten kann die metallische Beschichtung elementar oder als Metalllegierung auf Nickel-, Titan- und/oder Zirkonium-Basis ausgebildet sein. Diese Metalle bilden eine wasserunlösliche Passivschicht aus und schützen die darunterliegenden metallischen Werkstoffe vor Korrosion.

Auch aluminium-, kupfer-, kobalt- und/oder zinnbasierte Legierungen können vorteilhaft als Beschichtungsmaterialien eingesetzt werden
Alternativ oder zusätzlich kann die Beschichtung auch Hartmetalle umfassen.

Zusätzlich kann die Beschichtung auch Verschleißschutzmaterialien wie Chromcarbid, Vanadiumcarbid, Wolframschmelzcarbid, Kobalt- und/oder Wolframtitancarbide oder Mischcarbide aus den vorgenannten Verbindungen aufweisen.

Es ist auch möglich hochkorrosionsbeständige Stahlwerkstoffe auf die Trommelwandung aufzubringen. Die Stahlwerkstoffe können vorzugsweise unlegiert und/oder niedrig legiert, als Duplex- und/oder Austenit-Stahl ausbildet sein.

Dabei weist die metallische Korrosionsschutzschicht 13 in jedem Fall aufgrund der Passivierung der Oberfläche eine deutlich geringere Tendenz zur Lochfraßkorrosion oder Spannungsrisskorrosion und dergleichen auf als das darunterliegende Wandungsgrundmaterial der Trommelwandung 14.

Besonders bevorzugt sind sämtliche produktberührende Flächen 12 des jeweiligen Trommelbauteils, insbesondere des Trommelunterteils 15 oder des Trommeldeckels 16 mit der Beschichtung 13 versehen. Dies erfolgt erfindungsgemäß derart, dass der von der Trommel definierte Zentrifugeninnenraum 17 zum Produkt hin, vollständig durch die metallische Korrosions-schutzschicht 13 begrenzt ist bzw. eingeschlossen ist.

Lediglich optional können Trommelbauteile innerhalb der Zentrifugentrommel 5, z.B. eine innenseitig angeordnete Verteilerwandung des Verteilers 11, ebenfalls mit einer metallischen Korrosionsschutzschicht 13 versehen sein.

Der Auftrag der metallischen Korrosionsschutzschicht 13 kann mit einem Verfahren erfolgen, wie es in Fig. 2 dargestellt ist.

Zunächst erfolgt in einem ersten Schritt 101 das Bereitstellen eines metallischen Trommelbauteils. Dies kann durch einen Schmiedeprozess hergestellt worden sein und durch weitere Bearbeitungsschritte wie Zerspanen, Schleifen und/oder Polieren fertiggestellt worden sein.

In einem zweiten Schritt 102 kann der Auftrag der Korrosionsschutzschicht mittels eines geeigneten Beschichtungsverfahrens direkt auf das Bauteil - in diesem Fall die Trommelinnenwand - aufgebracht werden. Dies kann durch ein Auftragschweißen, bevorzugt durch ein Laserauftragschweißen und besonders bevorzugt mittels eines EHLA-Verfahrens (Extremes Hochgeschwindigkeits-Laserauftragschweißen) erfolgen. Die Beschichtung erfolgt durch das lokale Aufschmelzen des Substrates (Grundwerkstoff) mittels einer optisch-fokussierten Laserstrahlung und gleichzeitigem Zuführen eines pulverförmigen korrosionsbeständigen Zusatzwerkstoffes. Es sind aber auch andere Auftragschweißverfahren anwendbar.

Das Extreme Hochgeschwindigkeits-Laserauftragschweißen (EHLA) ist eine Weiterentwicklung des konventionellen Laserauftragschweißens (engl. "Laser Cladding"), bei dem ein Metallpulver oder Draht mit Hilfe eines Laserstrahls auf eine Substratoberfläche aufgetragen wird, um eine Schutzschicht oder eine funktionsverbessernde Schicht aufzubringen. Im vorliegenden Beschichtungsverfahren wird das Pulver bei dem bereits vor dem Auftreffen auf die Schmelze in den fokussierten Laserstrahl geführt, so dass das Pulvermaterial bereits vor Auftreffen auf das lokal geschmolzene Wandungsgrundmaterial geschmolzen vorliegt. Die Beschichtungstropfen erstarren bei Auftreffen auf ein Substrat sofort. Dadurch wird ein sehr flaches Schmelzebad auf der Oberfläche mit wenig Einschlüssen, wenig Porenbildung, einer erhöhten Erstarrungsgeschwindigkeit und einer definierten Aufmischung nach dem Erstarren gebildet. Diffusions- und Durchmischungseffekte treten aufgrund des geringeren Wärmeeintrags und der schnelleren Erstarrung nur in sehr geringem Maße auf. Die Ausbildung einer definierten Aufmischungszone mit einer Dicke von weniger als 15 µm, vorzugsweise von etwa 5-10 µm, und einer bevorzugten Schichtdicke zwischen 20-1000 µm ermöglicht die Ausbildung vergleichsweise dünner geschlossener und damit dichter Schichten. Zugleich wird durch den geringeren Wärmeeintrag die Geschwindigkeit des Auftragschweißens mittels Laserbestrahlung deutlich erhöht. Durch die signifikante Steigerung der Prozessgeschwindigkeit im Vergleich zu anderen Laserauftragschweißverfahren werden nicht nur kürzere Bearbeitungszeiten, sondern auch bessere Schichteigenschaften bei verringertem Materialeinsatz erreicht.

Während konventionelles Laserauftragschweißen typischerweise mit Geschwindigkeiten im Bereich von 0,5 bis 2 m/min arbeitet, erreicht EHLA Geschwindigkeiten von bis zu 500 m/min. Dies führt zu einer drastischen Reduktion der Bearbeitungszeit.

Im Gegensatz zum traditionellen Verfahren, bei dem das Pulver erst nach dem Aufprall auf die Oberfläche geschmolzen wird, erfolgt beim EHLA das vollständige Schmelzen des Pulvers bereits in der Schwebephase über der Substratoberfläche. Diese Modifikation reduziert den Wärmeeintrag ins Bauteil und ermöglicht die Bearbeitung temperaturkritischer Materialien.

Durch die verbesserte Kontrolle der Wärmezufuhr und die genaue Steuerung des Pulverstroms können sehr dünne Schichten aufgetragen werden, typischerweise zwischen 25 und 250 µm. Der Aufwand der Nachbearbeitung, z.B. zur Verbesserung der Oberflächengüte, verringert sich dadurch erheblich.

Da das Pulver effizienter genutzt wird und die vollständige Aufschmelzung vor dem Auftreffen auf das Substrat erfolgt, kann das Auftragmaterial sehr präzise und gleichmäßig aufgetragen werden. Dies reduziert Materialverluste und erhöht die Gesamteffizienz.

Der Materialauftrag zur Ausbildung der Korrosionsschutzschicht und damit die Schichtdicke kann anhand einem oder mehreren der folgenden Parameter variiert werden:
a) der Laserleistung
b) der Pulverzufuhrmenge
c) der Schweißgeschwindigkeit
d) der Flächenrate
e) der Gasflussrate eines Trägergases

Als Laserleistung, also die Energiemenge, die dem Pulver und dem Wandungsgrundmaterial zugeführt wird, kann eine Leistung zwischen einigen hundert und einigen tausend Watt zur Einstellung der Schichtdicke gewählt werden.

Weiterhin kann die Schichtdicke anhand der Menge des aufgetragenen Pulvers eingestellt werden. Die Pulverzufuhrmenge bestimmt überdies die Homogenität der Beschichtung. Die Pulverzufuhr kann durch eine Pulverförderanlagen kontrolliert und eingestellt werden.

Die Schweißgeschwindigkeit des Lasers beeinflusst die Auftragrate und damit auch die Schichtdicke. Die bevorzugte Schweißgeschwindigkeit kann als Sollwert aus einem bevorzugten Bereich zwischen 100 und 500 m/min gewählt werden, was deutlich höher ist als bei konventionellen Verfahren.

Die Flächenrate beschreibt die Menge an Material, die pro Zeiteinheit auf eine bestimmte Fläche aufgetragen wird. Für das vorliegende Verfahren liegt die bevorzugte Flächenrate typischerweise bei etwa 250 bis 500 cm²/min, was ebenfalls deutlich über den Werten des herkömmlichen Laserauftragschweißens liegt.

Der Gasfluss meist Inertgas, insbesondere Argon oder Helium, dient sowohl zum Schutz des Schmelzbads vor Oxidation als auch zur Kühlung. Die Wahl des Gases und die Flussrate können je nach Material und Anwendung angepasst werden.

Nach dem Erstarren des Schmelzbades bildet sich an der Oberfläche die Korrosionsschutzschicht 13, die bessere Korrosionseigenschaften, z.B. durch Ausbildung einer Passivschicht, und ggf. auch bessere Verschleißeigenschaften aufweist als das Wandungsgrundmaterial der Trennwandung 14.

Die Zusammensetzung des Schweißzusatzwerkstoffes kann entsprechend den Anforderungen an die Zentrifugentrommel und die damit durchgeführte Separation angepasst werden. Somit können Beschichtungswerkstoffe in unterschiedlichster Zusammensetzung aufgebracht werden. Die Beschichtungswerkstoffe sind vorzugsweise ausgesucht aus pulverförmigen Materialien auf Nickel-Basis, Titan-Basis, Zirkonium-Basis, mit Zusätzen von Verschleißschutzmaterialien wie z.B. Chromcarbide, Vanadiumcarbide, Wolframschmelzcarbide, Kobalt-, Wolframtitancarbide, etc., sowie Stahlwerkstoffen (unlegiert/ niedrig legiert) Duplex, Austenit, etc..

Insgesamt ermöglicht das Extreme Hochgeschwindigkeits-Laserauftragschweißen (EHLA) das Auftragen von hochwertigen, dünnen und zum Substratwerkstoff stoffschlüssigen Schichten. Im Idealfall können Beschichtungen mit einer Schichtdicke von weniger als 300 µm, vorzugsweise sogar weniger als 100 µm, "dicht" sein und so den Grundwerkstoff sicher vor Korrosion schützen. Mit dem EHLA-Verfahren lassen sich allerdings auch Schichten mit mehr als 4000 µm bei vergleichsweise geringem Wärmeeintrag problemlos realisieren. Die geringe Beschichtungsdicke wirkt sich zudem positiv auf den Bauteilverzug aus. Die thermische Beeinflussung des Substratwerkstoffes (WEZ) liegt bei diesem Verfahren lediglich im Mikrometerbereich. Dadurch wird auch eine Korrosionsbeschichtung hitzeempfindlicher Bauteile ermöglicht.

Zusätzlich zu den oben genannten Kriterien wird durch den vorbeschriebenen Auftrag eine Haftung der Schicht am Substrat von hoher Qualität ermöglicht, um Sicherheitsrisiken beim Betrieb zu vermeiden (z.B. Unwucht bei hohen Drehzahlen). Dadurch wird ebenfalls erreicht, dass eine Unterwanderung des Schutzes mit korrosivem Medium (wie bislang beim Belag) nicht mehr möglich ist.

Ergänzend bieten sich beim Laserauftragschweißen, zu welchem auch das vorgenannte EHLA-Verfahren gehört, Fertigungsvorteile bei komplexen Trommelgeometrien. Dabei ist die Entwicklung der Laser- und Robotersysteme so weit vorangeschritten, dass eine automatisierbare Bearbeitung von komplexen Trommelgeometrie möglich geworden ist. Dadurch wird die Reproduzierbarkeit der Trommelbeschichtung deutlich höher und es können neben dem in Fig. 1 dargestellten Separatoren mit vergleichsweise einfachen Geometrien nunmehr auch Trommeln von Düsenseparatoren, selbstentleerenden Trommeln, Dekantertrommeln, Vollmanteltrommeln, Kammertrommeln und dergleichen mit einer entsprechenden Korrosionsschutzschicht 13 versehen werden. Dies war bei Blechauskleidungen u.a. auch aufgrund der Streckgrenzen des Blechs bislang nicht möglich. Die Bandbreite der Zentrifugentrommeln, die erfindungsgemäß beschichtet werden können nimmt daher stark zu.

Nach dem Auftragen 102 der Korrosionsschutzschicht 13 in Form einer geschlossenen Beschichtung wird diese mechanisch z.B. durch Spanen, Schleifen, Polieren und/oder Glätten 103 nachgearbeitet, um eine bevorzugte Schichtdicke für die Korrosionsschutzschicht einzustellen. Je nach Anforderung kann diese zwischen 20 und 4000 µm liegen. Dies kann mit spanenden und/oder schleifenden und/oder polierenden Arbeitsschritten erreicht werden. Die Oberflächengüte liegt nach der mechanischen Bearbeitung je nach Spezifikation bei einem Mittenrauwert Ra zwischen 0,1 und 20 µm, vorzugsweise zwischen 0,15-5,0 µm. Der Mittenrauwert kann optisch durch kommerziell erhältliche übliche Messgeräte nach DIN ISO 21320 ermittelt werden.

Im Stand der Technik sind Metalleinsätze oder örtlich-begrenzte Beschichtungen bekannt, die im Bereich der Feststoffaustragsöffnungen einer Abrasion entgegenwirken. Die Erfindung geht hier einen Schritt weiter. Die Korrosionsschutzschicht dichtet die Trommel nicht nur vor Mediumskontakt ab, sondern sie erlaubt auch ein Ableiten und Abrutschen der schweren Phase entlang der Zentrifugeninnenwandung zugunsten eines verbesserten Abtransports. Wie sich aus der konstruktiven Ausgestaltung des in der Figur 1 dargestellten Separators ergibt, wird die abgetrennte schwere Phase an der Innenseite der Zentrifugentrommel nach oben zu einem Greifer geleitet. Eine durch die Beschichtung aufgeraute Oberfläche würde diese Mediumsleitung erschweren. Daher kann die Mittenrauhigkeit nach dem Auftragsschweißen auf einen Zielwert im vorgenannten Bereich durch eine Nachbearbeitung durch Schleifen, Polieren, Glätten und/oder Spanen eingestellt werden.

Mit einer Dichtigkeitsprüfung der Korrosionsschutzschicht kann mit Hilfe einer zerstörungsfreien Prüfmethode, wie einer Farbeindringprüfung bzw. Dye Penetrant Testing anschließend überprüft werden, ob die Beschichtung fehlerlos, das heißt komplett geschlossen ist. Gerade die Spaltkorrosion wird dadurch ausgeschlossen.

Abschließend werden die so beschichteten Einzelelemente der Trommel, wie Trommelunterteil und Trommeloberteil in einem weiteren Schritt der Nachbearbeitung 104 gewuchtet und auf Rundlauf überprüft.

Bei zentrifugalen Separatoren, die ausschließlich für einen Anwendungszweck eingesetzt werden, kann die Korrosionsschutzschicht in Material und Schichtdicke auf den Anwendungszweck abgestimmt werden.

Weitere konstruktive Freiheiten bei der Fertigung ergeben sich dadurch, dass das Wandungsgrundmaterial keinen besonderen Anforderungen an den Korrosionsschutz mehr unterliegen muss, da dieser durch die Korrosionsschutzschicht erbracht wird. Dadurch können Wandungsmaterialien mit anderen Zug- und Druckfestigkeiten eingesetzt werden, welche bislang aufgrund mangelnder Korrosionsbeständigkeit nicht bei der Konzipierung von Zentrifugentrommeln eingesetzt wurden.

### Bezugszeichen

- 1: Separator
- 2: Produktzulauf
- 3: Produktablauf
- 4: Produktablauf
- 5: Zentrifugentrommel
- 6: Antriebsspindel
- 7: Trennteller
- 8: Scheideteller
- 9: Greifer
- 10: Greifer
- 11: Verteiler
- 12: Produktberührende Fläche
- 13: Korrosionsschutzschicht bzw. Beschichtung
- 14: Trommelwandung
- 15: Trommelunterteil
- 16: Trommeloberteil bzw. Trommeldeckel
- 17: Zentrifugenraum
- 18: Schnittstelle

- 101: Bereitstellen eines metallischen Trommelbauteils
- 102: Auftrag der Korrosionsschutzschicht
- 103: Spanen, Schleifen, Polieren und/oder Glätten
- 104: Nachbearbeitung durch Wuchten

## Patentansprüche

1. Zentrifugaler Separator (1) umfassend eine rotierbar gelagerte Zentrifugentrommel (5) mit zumindest einem Trommelbauteil umfassend eine metallische Trommelwandung (14), wobei das Trommelbauteil zumindest bereichsweise einen Zentrifugeninnenraum (17) begrenzt, **dadurch gekennzeichnet, dass** die Trommelwandung (14) mit einer metallischen Korrosionsschutzschicht (13) beschichtet ist, welche stoffschlüssig mit der Trommelwandung (14) verbunden ist,
**dass** der gesamte Zentrifugeninnenraum (17) durch die Korrosionsschutzschicht (13) begrenzt wird,
**dass** der Zentrifugeninnenraum (17) vollständig und lückenlos durch die Korrosionsschutzschicht begrenzt wird und
**dass** die Korrosionsschutzschicht porenfrei ausgebildet ist.

2. Zentrifugaler Separator nach Anspruch 1, **dadurch gekennzeichnet, dass** die mittlere Schichtdicke der Korrosionsschutzschicht (13) mehr als 15 µm, vorzugsweise 20-4000 µm, besonders bevorzugt 25-1000 µm, beträgt.

3. Zentrifugaler Separator nach Anspruch 1 oder 2, **dadurch gekennzeichnet, dass** die Trommelwandung (14) aus einem Stahl-Werkstoff gebildet ist und **dass** die Korrosionsschutzschicht (13) eine größere Korrosionsbeständigkeit, insbesondere eine Passivschicht mit einer größeren Korrosionsbeständigkeit, aufweist als die Trommelwandung (14).

4. Zentrifugaler Separator nach einem der vorhergehenden Ansprüche, **dadurch gekennzeichnet, dass** die metallische Korrosionsschutzschicht (13) elementar oder als Metalllegierung auf Nickel-, Titan- und/oder Zirkonium-Basis ausgebildet ist.

5. Zentrifugaler Separator nach einem der vorhergehenden Ansprüche, **dadurch gekennzeichnet, dass** die metallische Korrosionsschicht (13) elementar oder als Metalllegierung auf Aluminium-, Kupfer-, Kobalt- und/oder Zinn-Basis ausgebildet ist.

6. Zentrifugaler Separator nach einem der vorhergehenden Ansprüche, **dadurch gekennzeichnet, dass** die Korrosionsschutzschicht (13) Hartmetalle aufweist, insbesondere eine Verbundphase der vorgenannten Metalle oder Metalllegierungen mit einer Carbid-Verbindung.

7. Zentrifugaler Separator nach einem der vorhergehenden Ansprüche, **dadurch gekennzeichnet, dass** die Mittenrauhigkeit Ra einer durch die Korrosionsschutzschicht (13) gebildeten Trommelinnenfläche zwischen 0,1-20 µm, vorzugsweise 0,15 - 5,0 µm, beträgt.

8. Zentrifugaler Separator nach einem der vorhergehenden Ansprüche, **dadurch gekennzeichnet, dass** das Wandungsgrundmaterial der Trommelwandung (14) ein Stahl-Material, vorzugsweise 1.4501 oder 1.4418 oder 1.4462 Material ist.

9. Zentrifugaler Separator (1) nach einem der vorhergehenden Ansprüche in Form eines Kammerseparators, Düsenseparators, selbstentleerenden Separators, Dekanters oder einer Vollmantelzentrifuge.

10. Zentrifugentrommel (5) eines zentrifugalen Separators (1) nach einem der vorhergehenden Ansprüche, vorzugsweise mit einem Fassungsvermögen von mehr als 10 Liter und der vorzugsweise ausgelegt ist für den Dauerbetrieb mit mehr als 10.000 g im Bereich der Trommelwand.

11. Verfahren zur Bereitstellung einer Zentrifugentrommel (5) eines zentrifugalen Separators (1) nach einem der vorhergehenden Ansprüche **zumindest gekennzeichnet durch die folgenden Schritte:**
a. Bereitstellen (101) eines oder mehrerer Trommelbauteile mit produktberührenden Oberflächen (12), welche im montierten Zustand einen Zentrifugeninnenraum (17) begrenzen, und
b. Auftrag (102) eines Beschichtungsmaterials auf zumindest eine der produktberührenden Oberflächen (12) unter Ausbildung einer Korrosionsschutzschicht (13) durch ein Auftragschweißverfahren, oder durch ein Laserauftragschweißverfahren oder durch ein EHLA-Laserauftragschweißverfahren,
c. Montage der Trommelteile zu einer Zentrifugentrommel (5) unter Bereitstellung des Zentrifugeninnenraums (17).

12. Verfahren nach Anspruch 11, **dadurch gekennzeichnet, dass** die Schichtdicke der Korrosionsschutzschicht (13) durch Steuerung der Laserleistung, der Pulverzufuhrmenge, der Schweißgeschwindigkeit, der Flächenrate und/oder der Gasflussrate eines Trägergases eingestellt wird.

13. Verfahren nach Anspruch 11 oder 12, **dadurch gekennzeichnet, dass** im Anschluss an den Auftrag in Schritt b) ein Spanen, Schleifen, Glätten und/oder Polieren (103) der Trommelinnenfläche, insbesondere auf eine Mittenrauhigkeit nach Anspruch 10, erfolgt.

14. Verfahren nach einem der vorhergehenden Ansprüche, **dadurch gekennzeichnet, dass** nach dem Auftrag in Schritt b) und ggf. nach dem Spanen, Schleifen, Glätten und/oder Polieren (103) eine Farbeindringprüfung als Dichtheitsprüfung der Korrosionsschutzschicht (13) durchgeführt wird.
